# EUROPÄISCHE PATENTSCHRIFT

(11) **EP 2 552 630 B1**
(45) Veröffentlichungstag und Bekanntmachung des Hinweises auf die Patenterteilung: **31.05.2017**
(21) Anmeldenummer: 11720714.2
(22) Anmeldetag: 31.03.2011
(51) Int. Cl.: B22F 3/22

(54) **VERFAHREN ZUR HERSTELLUNG VON FORMKÖRPERN AUS ALUMINIUMLEGIERUNGEN**
METHOD FOR PRODUCING SHAPED BODIES FROM ALUMINIUM ALLOYS
PROCÉDÉ DE FABRICATION DE CORPS FAÇONNÉS EN ALLIAGES D'ALUMINIUM

(30) Priorität: 01.04.2010 AT 5342010
(43) Veröffentlichungstag der Anmeldung: 06.02.2013
(73) Patentinhaber: Technische Universität Wien, 1040 Wien (AT); BASF SE, 67056 Ludwigshafen am Rhein (DE); Rupert Fertinger GmbH, 2120 Wolkersdorf (AT)
(72) Erfinder: DANNINGER, Herbert, A-1140 Wien (AT); GIERL, Christian, A-1100 Wien (AT); ZLATKOV, Branislav, A-2700 Wiener Neustadt (AT); TER MAAT, Johan, 68163 Mannheim (DE)
(74) Vertreter: Ellmeyer, Wolfgang
(86) Internationale Anmeldenummer: PCT/AT2011/000157
(87) Internationale Veröffentlichungsnummer: WO 2011/120066

(56) Entgegenhaltungen:
- EP-A2- 0 329 475
- KATOU K; SONODA T; WATAZU A; YAMADA Y; ASAHINA T: "Preparation of sintered pure-Al compacts by using MIM process", JOURNAL OF THE JAPAN SOCIETY OF POWDE R AND POWDER METALLURGY, Bd. 51, Nr. 7, Juli 2004 (2004-07), Seiten 492-498, XP002649260,
- KATO, K.; MATSUMOTO, A.; NOZAKI, Y. AND IEKI, T.: "Metal Injection Molding of Pre-alloyed TiAl Powders with Various Ti/Al Ratios", JOURNAL OF THE JAPAN SOCIETY OF POWDER AND POWDER METALLURGY, Bd. 42, Nr. 9, 1995, Seiten 1068-1072, XP002649261,
- ZLATKOV, B.S. ET ALL: "Recent Advances in PIM Technology I", SCIENCE OF SINTERING, Bd. 40, 2008, Seiten 79-88, XP002649262, DOI: 10.2298/SOS0801077Z
- LIU Z Y ET AL: "Powder Injection Molding of Al-(Steel and Magnet) Hybrid Components", METALLURGICAL AND MATERIALS TRANSACTIONS A, SPRINGER-VERLAG, NEW YORK, Bd. 40, Nr. 12, 10. Oktober 2009 (2009-10-10), Seiten 2785-2788, XP019754912, ISSN: 1543-1940, DOI: DOI:10.1007/S11661-009-0012-1
- WEGMANN MARKUS R ET AL: "Injection molding and reactive sintering of Ni3Al", ADVANCES IN POWDER METALLURGY, PRINCETON, NJ, US, Bd. 2, 1. Januar 1991 (1991-01-01), Seiten 175-180, XP009149780, ISSN: 1042-8860

## Beschreibung

Die Technologie des Metallpulverspritzgusses hat in den letzten Jahren einen enormen Aufschwung genommen und ist zur Herstellung von kompliziert geformten Kleinteilen eine eingeführte Technologie mit einem weltweiten Jahresumsatz von etwa 1 Mrd. €. Die Möglichkeit, die Formgebungstechnologie des Kunststoffspritzgusses mit der Werkstoffvielfalt der Pulvertechnologie zu verbinden, hat für viele Werkstoffe interessante Märkte erschlossen.

Das Herstellungsverfahren besteht im Wesentlichen aus den nachstehend beschriebenen Prozessschritten. Zunächst wird ein Feedstock in Form eines spritzbaren Granulats aus Metallpulver und einer Kunststoffkomponente, die zumindest zwei intensiv vermischte Polymerkomponenten umfasst, hergestellt. Dieser Feedstock wird anschließend in Kunststoffspritzgussmaschinen zu Formteilen verspritzt. Dieser sog. "Grünkörper" oder "Grünling" enthält üblicherweise ca. 40 Vol.-% Kunststoffbinder, der im nachfolgenden Schritt, der sog. Entbinderung, zum überwiegenden Teil entfernt wird. Es verbleibt nur eine Restkomponente des Binders, das sog. "Backbone", das die Restfestigkeit des entbinderten Körpers gewährleistet. Die Entbinderung kann auf vielfältige Weise geschehen, z.B. thermisch, durch Lösungsmittel, katalytisch usw., wobei sie sehr gut auf den eingesetzten Kunststoffbinder abgestimmt sein muss. Der entbinderte Körper, der sog. "Braunteil" oder "Bräunling", wird nun einem Sinterprozess unterzogen, in dessen erster Stufe normalerweise der "Backbone"-Restbinder thermisch entfernt und der Körper dann unter entsprechender Schrumpfung zu einem annähernd dichten metallischen Bauteil gesintert wird. Die Technologie wird derzeit für hoch- und niedriglegierte Stähle, Edelmetalle, Hartmetalle, aber auch für Keramiken eingesetzt.

Obwohl mehrere diesbezügliche Patente existieren, wurde Metallpulverspritzguss für Aluminiumwerkstoffe bisher noch nicht erfolgreich industriell eingeführt, da sich die Mechanismen des Sinterns von Aluminiumlegierungen sehr stark von dem der oben erwähnten Werkstoffe unterscheiden. Die Anwesenheit von nicht reduzierbaren Oxiden auf der Oberfläche von Aluminiumpulvern behindert nämlich massiv die Sinterung. Aus diesem Grund wird in der Fachliteratur auch durchwegs eine sauerstofffreie Atmosphäre beschrieben oder deren Verwendung nahe gelegt.

EP 329.475 A2 beschreibt die Verarbeitung diverser Metallpulver, Keramiken bzw. Legierungen zu Formkörpern unter Verwendung eines speziellen organischen Bindergemischs. Aluminium wird dabei als eines von zahlreichen möglichen Ausgangsmaterialien genannt, die mit dem dortigen Bindersystem sinterbar sein sollen. Als in Frage kommende Atmosphären zum Entbindern werden oxidierende, reduzierende und inerte Atmosphären - unter Unter-, Normal- oder Überdruck - und somit alle nur denkbaren Optionen genannt.

Katou et al., J. Jpn. Soc. Powder and Powder Metall. 42(9), 1068-72 (1995), offenbaren die Herstellung von Ti-Al-Legierungen in Verhältnissen von 45:55 bis 55:45, wobei in Luft oder Ar-Vakuum entbindert wurde. Das Ziel war eine Entbinderung über 90 %. Die angestrebten Sinterdichten von über 95 % werden dabei nur zum Teil erreicht - auch beim Sintern im Ar-Vakuum, wo die Dichte jedoch durchwegs höher war als nach Entbinderung in Luft, was auf Oxidation zurückgeführt wird, die beim Entbindern in Luft durchwegs stärker ausgeprägt war als in Ar-Vakuum. In den Sinterkörpern wurden zudem Carbide festgestellt, deren Gegenwart auf eine Kontamination mit Kohlenstoff aus dem Ofen zurückgeführt wird, die aber wohl viel eher aus der unvollständigen Entbinderung und der daher logischen Gegenwart von organischem Kohlenstoff im Bräunling resultiert. Folglich wird festgestellt, dass die Entbinderung im Vakuum und nicht in Luft erfolgen sollte.

In J. Jpn. Soc. Powder and Powder Metall. 51(7), 2004-7 (2004), offenbaren K. Katou et al. einige Jahre später die Verarbeitung von Rein-Aluminium zu Sinterkörpern mittels MIM, wobei zur Untersuchung des Einflusses der Atmosphäre beim Entbindern auf die Dichte der Sinterkörper sowohl bei 325 °C in Luft als auch bei 380 °C unter Argon-Überdruck entbindert wurde, allerdings in allen Fällen ganz gezielt nur zu "ca. 90%". Nach Entbinderung in Argon betrug die Dichte der erhaltenen Sinterkörper, je nach Körngröße, 86, 89 bzw. 96 %, während sie bei Luft-Entbinderung in zwei Fällen auf ca. 65 % und im dritten Fall, unter Verwendung des feinkörnigsten Ausgangspulvers, auf 86 % abfiel. Als Gründe dafür werden Oxidation des Aluminiums bzw. die Menge an Restbinder angegeben. So erhöhte sich der Sauerstoffgehalt beim Entbindern in Ar um 50 %, während er in Luft auf das 2- bis 3fache zunahm. Der Kohlenstoff-Gehalt betrug im Luft-entbinderten Sinterkörper sogar das 5fache jenes in Ar. Weiters wird festgestellt, dass die Untersuchungen der thermischen Zersetzung des organischen Binders bis zu einer Temperatur von 500 °C gezeigt hätten, dass in Inertgas eine Zersetzungsrate von 99,5 %, in Luftatmosphäre jedoch nur eine Zersetzungsrate von 96,5 % erzielt werden könne und dass die bei Luft-Entbinderung erzielten Dichten unter 90 % nicht ausreichend seien. Durch Sintern nahe dem Schmelzpunkt von Aluminium sei es zudem zu unerwünschtem teilweisem Schmelzen der Proben gekommen, was als Gefahr bezeichnet wird, weswegen die Sintertemperatur zu senken sei.

Eine besondere Schwierigkeit bei der Verarbeitung von Aluminium auf die oben beschriebene Weise ist auch der relativ niedrige Schmelzpunkt von Aluminium (660 °C), der durch den Zusatz von Legierungselementen, wie z.B. Zinn, noch gesenkt wird. Das daraus resultierende Problem besteht darin, dass die Entbinderung der Kunststoffkomponente bei sehr niedrigen Temperaturen abgeschlossen sein muss, wodurch das zur Verfügung stehende Prozessfenster oftmals zu klein wird, um eine vollständige Entfernung zu gewährleisten. Falls dies jedoch nicht gelingt, kann es zu unerwünschten Reaktionen von organischen Restbestandteilen mit den metallischen Komponenten kommen, die die Sinterung behindern und damit die erzielbaren mechanischen Eigenschaften verschlechtern.

Beispielsweise beschreiben Liu et al. in Powder Metallurgy 51, 78-83 (2008) ein Verfahren unter Zusatz von Zinn als Legierungsmetall sowie von Magnesiumblöcken, wobei das Magnesium als "Opfermetall", d.h. als Sauerstoff- und Feuchtigkeitsfänger, dient.

Ziel der Erfindung war vor diesem Hintergrund die Entwicklung eines Metallpulverspritzgussverfahrens, durch das Formkörper aus Aluminiumwerkstoffen mit guten mechanischen Eigenschaften auf einfachere Weise und reproduzierbar hergestellt werden können.

### OFFENBARUNG DER ERFINDUNG

Dieses Ziel haben die Erfinder durch Bereitstellung eines Verfahrens zur Herstellung von Formkörpern auf Basis von Aluminiumlegierungen durch Metallpulverspritzguss erreicht, das die folgenden Schritte umfasst:
a) Herstellung eines Feedstocks durch Vermischen der in der gewünschten Legierung enthaltenen Metalle in Form von Metallpulvern und/oder einem oder mehreren Metalllegierungspulvern mit einem Binder;
b) Herstellung eines Grünlings durch Spritzgießen des Feedstocks;
c) Herstellung eines Bräunlings durch zumindest teilweises Entfernen des Binders aus dem Grünling durch katalytisches und/oder Lösungsmittel- und/oder thermisches Entbindern;
d) Sintern des zumindest teilweise entbinderten Bräunlings zum Erhalt des gewünschten Formkörpers;
wobei das erfindungsgemäße Verfahren dadurch gekennzeichnet ist, dass in Schritt c) der Binder vollständig entfernt wird, wobei, gegebenenfalls nach Durchführung eines oder mehrerer vorhergehender Entbinderungsstufen, eine thermische Entbinderung zur Entfernung des (Rest-)Binders erfolgt, die in einer zumindest 0,5 Vol.-% Sauerstoff enthaltenden Atmosphäre durchgeführt wird, wonach der so erhaltene, vollständig entbinderte Bräunling gesintert wird.

Durch dieses Verfahren werden hochreine Formkörper aus Aluminiumlegierungen erhalten, da es aufgrund der vollständigen Entfernung des Binders in Schritt c) zu keinen unerwünschten Reaktionen des Kunststoffs mit den Legierungsmetallen kommt. Diese restlose Entfernung des Binders gelingt - sogar bei relativ niedrigen Temperaturen - aufgrund der Gegenwart von Sauerstoff in der Atmosphäre. Entgegen der herrschenden Lehre, wonach Sauerstoff unbedingt zu vermeiden ist, haben die Erfinder herausgefunden, dass ein geringer Anteil von zumindest 0,5 Vol.-%, die Oxidation des Aluminiums nicht nennenswert fördert, aber zu einer raschen und vollständigen Entbinderung beiträgt. In Abhängigkeit von Zusammensetzung des Pulvergemischs und den Temperaturbedingungen wird beispielsweise ein Sauerstoffanteil zwischen 20 und 100 Vol.-% eingesetzt, d.h. es kann sogar reines O₂-Gas eingesetzt werden.

Die Aluminiumlegierung enthält neben Aluminium ein oder mehrere andere Metalle, die nicht speziell eingeschränkt sind. Vorzugsweise sind die Legierungspartner aus der aus Magnesium, Kupfer, Silicium und Mangan bestehenden Gruppe ausgewählt und sind besonders bevorzugt in einem jeweiligen Anteil von 0,5 bis 25 Gew.-% enthalten, um Formkörper mit wünschenswerten Eigenschaften zu erhalten. Deutlich niedriger schmelzende Metalle, wie z.B. Bismut, Zinn, Blei, Indium oder auch Zink, oder Legierungen wie etwa Woodsches Metall, die mitunter als Sinterhilfen zur Erniedrigung der Temperatur des Schmelzbeginns dienen, sind gemäß vorliegender Erfindung nicht erforderlich, können jedoch auf Wunsch dennoch als Legierungspartner zugesetzt werden, um Sinterkörper aus den entsprechenden Legierungen zu erhalten. In besonders vorteilhafter Weise werden die weiteren Metalle als Legierungen mit Aluminium, d.h. als Vorlegierungs- oder so genannte Masteralloy-Pulver, eingesetzt.

Gemäß vorliegender Erfindung werden vorzugsweise Binder eingesetzt, die bekanntermaßen bei niedrigen Temperaturen entfernbar sind, besonders bevorzugt Polyacetal-basierte Binder, z.B. Polyoxymethylen- (POM-) Binder, beispielsweise solche, wie sie von BASF in EP 413.231, WO 94/25205 und vor allem EP 446.708 offenbart und auch unter dem Markennamen Catamold^{®} vertrieben werden. Um die rasche und vollständige Entfernbarkeit bei niedrigen Temperaturen und in Gegenwart von Sauerstoff zu fördern, ist im Binder ein hoher Polyacetal-Anteil wünschenswert, weswegen der Binder vorzugsweise zu 50 bis 95 %, noch bevorzugter zu 80 bis 90 %, aus Polyacetal besteht. Alternativ können auch Bindersysteme zum Einsatz kommen, die auf Wachs-Polymer-Basis aufgebaut sind und bei denen die Hauptkomponente Wachs durch vorhergehende Lösungsentbinderung, d.h. vor der erfindungsgemäßen Durchführung der thermischen Entbinderung in Gegenwart von Sauerstoff, entfernt wird.

Die Entbinderung in Schritt c) des erfindungsgemäßen Verfahrens kann einen einzigen Schritt der thermischen Entbinderung in Gegenwart von Sauerstoff umfassen, in dem der gesamte Binder entfernt wird. Alternativ dazu können ein oder mehrere vorhergehende Entbinderungsschritte durchgeführt werden, um die Hauptmenge des Binders zu entfernen, worauf der erfindungsgemäße thermische Entbinderungsschritt zur Entfernung des Restbinders in Gegenwart von Sauerstoff folgt. So kann ein vorhergehender Entbinderungsschritt ebenfalls eine thermische Entbinderung - in Abwesenheit oder ebenfalls in Gegenwart von Sauerstoff - sein. Das heißt, als Entbinderung kann auch eine mehrstufige thermische Entbinderung bei unterschiedlichen Verfahrensparametern, beispielsweise unterschiedlicher Temperatur oder Atmosphäre, z.B. ohne und mit Sauerstoff oder mit Luft und reinem Sauerstoff usw., durchgeführt werden.

In bevorzugten Ausführungsformen der Erfindung wird in Schritt c) vor der thermischen Entbinderung zur Entfernung des Restbinders in Gegenwart von Sauerstoff zunächst eine katalytische Entbinderung und/oder eine Lösungsentbinderung durchgeführt. Dabei wird bereits die Hauptmenge des Binders aus der Zusammensetzung entfernt, so dass bei der anschließenden thermischen Entbinderung vorzugsweise nur noch die "Backbone"-Komponente entfernt zu werden braucht.

Die katalytische Entbinderung erfolgt dabei vorzugsweise in Gegenwart zumindest einer Säure, ausgewählt aus Salpetersäure, Oxalsäure, Ameisensäure und Essigsäure, da diese Säuren durch Acidolyse die vollständige Entfernung der bevorzugten Polyacetal-Binder beschleunigen, ohne zu unerwünschten Nebenreaktionen mit den Legierungspartnern zu führen. Im Falle der Lösungsentbinderung wird hingegen die Hauptmenge des Binders durch Extraktion mit einem geeigneten Lösungsmittel oder Lösungsmittelgemisch, wie z.B. Aceton, n-Heptan, Wasser etc., entfernt. Besonders bevorzugt ist gemäß vorliegender Erfindung eine katalytische Entbinderung mit sublimierter Oxalsäure.

Wie bereits erwähnt wird die thermische Entbinderung zur Entfernung des Restbinders in Schritt c) bei einer relativ niedrigen Temperatur durchgeführt, um Oxidationsreaktionen, vor allem des Aluminiums im Pulvergemisch, zu unterdrücken. Unter einer relativ niedrigen Temperatur ist hierin eine Temperatur deutlich unterhalb des Schmelzpunkts von Aluminium, vorzugsweise unterhalb von 500 °C, noch bevorzugter zwischen 100 und 420 °C, zu verstehen. Insbesondere wird ein für das jeweilige Pulvergemisch empirisch optimiertes Temperaturprofil eingestellt, das vorzugsweise eine Heizrate von nicht mehr als 5 K/min, noch bevorzugter von nicht mehr als 1 bis 2 K/min, vorsieht. Dadurch wird das zu entbindernde Gemisch auf schonende, gleichmäßige Weise erhitzt.

Der Sinterschritt d) des erfindungsgemäßen Verfahrens ist abgesehen von der Anforderung, dass der Binder zuvor vollständig entfernt worden sein muss, nicht speziell eingeschränkt. Vorzugsweise wird jedoch unter Ausbildung einer flüssigen Phase gesintert, wie dies nachstehend näher ausgeführt wird.

Die bisher bekannte Technologie der pulvermetallurgischen Formteilherstellung von Aluminiumlegierungen mittels Formpressen beruht auf dem theoretischen Ansatz, dass durch den Pressvorgang in der Matrize die Oberfläche der mit einer Aluminiumoxidschicht überzogenen Aluminiumpartikel mechanisch verletzt wird, wodurch eine metallurgische Reaktion überhaupt erst ermöglicht wird. Bei einem (vollständig) entbinderten Braunkörper aus dem Pulverspritzguss handelt es sich aber de facto um eine Metallpulverschüttung, wobei die Oxidhäute der Metalle keinerlei mechanischer Belastung ausgesetzt waren und deshalb diesem bekannten Mechanismus nicht unterliegen. Das heißt, es gibt hier keine direkten Metall-Metall-Kontakte zwischen den Pulverpartikeln. Trotzdem gelingt es im erfindungsgemäßen Verfahren, durch geeignete Wahl der Sinterbedingungen die erforderliche Schrumpfung zu erzielen, anhand derer sich die Verdichtung des Sinterkörpers manifestiert, und somit weitestgehend dichte Bauteile zu erhalten.

Erfindungsgemäß bevorzugt werden daher Ausführungsformen, bei denen der vollständig entbinderte Bräunling in Schritt d) unter Ausbildung einer flüssigen Phase gesintert wird. Diese flüssige Phase, die nach Ansicht der Erfinder - ohne sich auf eine spezielle Theorie festegen zu wollen - zu einem Teil intermediär, aber vorwiegend stationär, d.h. im thermodynamischen Gleichgewicht mit der festen Al-Phase, vorliegt, stellt über Mikrorisse, -poren oder ähnliche "Öffnungen" in den Oxidhäuten der Metallpulverpartikel und Unterwanderung der Oxidhäute den erforderlichen Kontakt zwischen den Metallen im Pulvergemisch her und unterstützt so die Ausbildung eines hochdichten Sinterkörpers aus dem vollständig entbinderten Bräunling. Besonders bevorzugt wird das Sintern in Schritt d) bei einer Temperatur zwischen der Solidus- und der Liquidus-Temperatur der jeweiligen Aluminiumlegierung durchgeführt, so dass zu jedem Zeitpunkt während des Sintervorgangs nur ein durch die Wahl eines entsprechenden Temperaturprofils steuerbarer Anteil der Legierungsmetalle in flüssiger Phase vorliegt, was einen Verlust der Maß- und Formstabilität wirksam verhindert.

Die Zusammensetzung der jeweiligen Atmosphäre in deh einzelnen Schritten des erfindungsgemäßen Verfahrens ist abgesehen von der Gegenwart des Sauerstoffs bei der thermischen Entbinderung in Schritt c) nicht speziell eingeschränkt, und der einschlägige Fachmann kann in jedem einzelnen Schritt die für das jeweilige Pulvergemisch am besten geeignete Atmosphäre wählen, wobei auch Vakuum möglich ist. Der Sinterschritt d) wird jedoch vorzugsweise in extrem trockener stickstoffhältiger Atmosphäre durchgeführt, d.h. in reinem Stickstoff, unter Normaldruck oder reduziertem Druck ("Teildrucksintern"), oder in einem Gemisch aus Stickstoff und reinem Edelgas (Helium, Argon), vorzugsweise mit einem Taupunkt < -40 °C, da die Gegenwart von Stickstoff die Benetzbarkeit der Pulverteilchen mit der entstehenden Metallschmelze maßgeblich unterstützt.

Auf das Sintern kann gegebenenfalls eine geeignete Nachbehandlung folgen, mittels derer die fertigen Formteile in der gewünschten Form erhalten werden. Beispielsweise kann das bekannte Verfahren des heißisostatischen Pressens (HIP) angewandt werden, um die Formteile auf die gewünschte endgültige Dichte zu bringen. Dabei werden nach dem Sintern verbliebene Restporen durch die gleichzeitige Einwirkung von äußerem Gasdruck und Temperatur zugedrückt und die Porenwände miteinander verschweißt.

### KURZBESCHREIBUNG DER ZEICHNUNGEN

Fig. 1 ist eine Fotografie des Grünlings (oben) und des daraus erhaltenen Sinterkörpers (unten) aus Beispiel 9.
Fig. 2 ist eine Fotografie des Grünlings (links) und des daraus erhaltenen Sinterkörpers (rechts) aus Beispiel 10.

Die Erfindung wird nachstehend anhand von nichteinschränkenden konkreten Ausführungsbeispielen näher beschrieben.

### BEISPIELE

Sämtliche in den nachstehenden Beispielen hergestellten Feedstocks wurden in einem beheizten Messkneter bei 190 °C homogenisiert. Aus diesen Feedstocks wurden mittels Spritzguss gemäß ISO 2740 Zugprobestäbe bzw. Hohlzylinder geformt, wobei das erfindungsgemäße Verfahren wie folgt zum Einsatz kam. Zur Herstellung der Grünteile wurde eine hydraulische Spritzgießmaschine (Battenfeld HM 600/130) mit PIM-Ausstattung herangezogen.

In einem ersten Schritt wurde zunächst der Feedstock in einen Trichter der Spritzgießmaschine eingefüllt. Das Pulverspritzgießen zur Herstellung der Grünteile erfolgte in folgenden Schritten: Das aufbereitete Einsatzmaterial wurde mittels eines beheizten Spritzzylinders, in dem sich eine Schnecke dreht, nach voreingestellten Einstellungsparameten (wie z.B. Umdrehungsgeschwindigkeit, Dosiervolumen, Staudruck usw.) plastifiziert und vordosiert. Anschließend wurde in ein entsprechend temperiertes Werkzeug die vordosierte Menge eingespritzt. In Abhängigkeit vom Feedstock bzw. eingesetzten Binder betrug die Plastifizierungstemperatur im Spritzzylinder zwischen 120 und 220 °C, während im Werkzeug zwischen 25 bis 140 °C herrschten. Nach ausreichender Kühlzeit wurde das Spritzgießwerkzeug geöffnet und der Grünteil aus dem Werkzeug ausgeworfen und mit einem Handling entnommen.

### Beispiel 1 - Zugstäbe: Lösungsentbinderung/thermische Entbinderung

Ein im Handel erhältliches Metallpulvergemisch (Alumix^{®} 231 von Ecka), bestehend aus Aluminium mit 14 Gew.-% Silicium, 2,5 Gew.-% Kupfer und 0,6 Gew.-% Magnesium, wurde mit einem aus Wachs/Thermoplast bestehenden Solventbinder sorgfältig zu einem Feedstock vermischt.

| Feedstock-Komponente | Anteil (Gew.-%) |
|---|---|
| Alumix 231-Pulver* | 74,8 |
| Solventbinder: Wachsanteil | 14,8 |
| Solventbinder: Thermoplastanteil | 8,2 |
| Stearinsäure | 2,2 |
| | 100,0 |

| | |
|---|---|
| * Im Handel erhältliches Metallpulvergemisch aus Aluminium mit 14 Gew.-% Silicium, 2,5 Gew.-% Kupfer und 0,6 Gew.-% Magnesium (von Ecka) | |

### Entbinderung und Sintern der Zugstäbe

Dieser Feedstock wurde zunächst mittels Solventextraktion in einem 60-I-Ofen mit Aceton bei einer Temperatur von 45 °C innerhalb von 12 h entbindert.

Der so erhaltene Bräunling enthielt einen Restbinderanteil von rund 14,5 Gew.-%, der anschließend durch erfindungsgemäße thermische Entbinderung mittels eines Temperaturprofils von 150 °C bis 320 °C für 1 h und danach von 320 bis 420 °C für 1,5 h mit einer Heizrate von 3 K/min unter einer reinen Sauerstoff enthaltenden Atmosphäre entfernt wurde. Der somit vollständig entbinderte Bräunling wurde danach bei 560 °C innerhalb 1 h in reinem Stickstoff (Taupunkt: -50 °C) gesintert.

### Ergebnisse

Längenschwindung: 11,6 %
Schwindung des Stabdurchmessers: 12,25 %
Sinterdichte: 2,36 g/cm³

### Beispiel 2 - Zugstäbe: thermische Entbinderung in einem Schritt

| Feedstock-Komponente | Anteil (Gew.-%) |
|---|---|
| Aluminiumpulver | 67,1 |
| Masteralloy-Pulver* | 4,3 |
| POM-Binder | 25,8 |
| Lucryl G55** | 2,8 |
| | 100,0 |

| | |
|---|---|
| * Vorlegierung aus Aluminium und Magnesium im Verhältnis 50:50 ** Im Handel erhältliches Polymethylmethacrylat (PMMA; von BASF) | |

### Entbinderung und Sintern der Zugstäbe

Hier wurde eine vollständige thermische Entbinderung in einem 40-I-Ofen mit 200 l/h reinem Sauerstoff nach folgendem Entbinderungsprofil durchgeführt:
- Aufheizen auf 130 °C mit einer Heizrate von 2 K/min
- 4 h Haltezeit bei 130 °C
- Aufheizen auf 200 °C mit einer Heizrate von 2 K/min
- 5 h Haltezeit bei 200 °C
- Aufheizen auf 420 °C mit einer Heizrate von 2 K/min
- 4 h Haltezeit bei 420 °C
Der Gewichtsverlust nach der thermischen Entbinderung betrug 24,2 %.

Anschließend erfolgte das Sintern bei einer Ofeneinstelltemperatur von 665 °C, die einer Temperatur innerhalb des Ofens von etwa 630 °C entspricht, während 1 h in reinem Stickstoff.

### Ergebnisse

Längenschwindung: 12,27 %
Schwindung des Stabdurchmessers: 14,52 %
Sinterdichte: 2,46 g/cm³

### Beispiel 3 - Zugstäbe: zweifache thermische Entbinderung

| Feedstock-Komponente | Anteil (Gew.-%) |
|---|---|
| Aluminiumpulver | 70,1 |
| Magnesiumpulver | 2,2 |
| POM-Binder | 24,0 |
| Tensid* | 3,7 |
| | 100,0 |

| | |
|---|---|
| * Ethoxylierter C₁₃-C₁₅-Oxoalkohol mit 7 EO-Einheiten | |

### Entbinderung und Sintern der Zugstäbe

Zunächst erfolgte eine erste thermische Entbinderung in einem 50-I-Ofen in 500 l/h Luft bei 180 °C während 14 h. Gewichtsverlust: 27,0 %.

Anschließend erfolgte eine zweite thermische Entbinderung bis 420 °C unter reinem Sauerstoff innerhalb 1 h, wonach wiederum bei einer Ofeneinstelltemperatur von 665 °C 1 h lang unter Stickstoff gesintert wurde.

### Ergebnisse

Längenschwindung: 9,5 %
Schwindung des Stabdurchmessers: 11,4 %
Sinterdichte: 2,13 g/cm³

### Beispiel 4 - Zugstäbe: katalytische/thermische Entbinderung

| Feedstock-Komponente | Anteil (Gew.-%) |
|---|---|
| Aluminiumpulver | 70,1 |
| Magnesiumpulver | 2,2 |
| POM-Binder | 24,0 |
| Tensid* | 3,7 |
| | 100,0 |

| | |
|---|---|
| * Ethoxylierter C₁₃-C₁₅-Oxoalkohol mit 7 EO-Einheiten | |

### Entbinderung und Sintern der Zugstäbe

Zunächst erfolgte eine katalytische Entbinderung in einem 50-I-Ofen mit 2 Vol-% HNO₃ in 500 l/h Stickstoff (technisch rein) bei 140 °C während 10 h. Gewichtsverlust: 22,1 %. Dabei zeigten sich perlenähnliche Auswüchse auf der Oberfläche, die sich vermutlich durch Reaktion des Mg mit HNO₃ gebildet hatten.

Anschließend erfolgte wie in Beispiel 3 eine thermische Entbinderung bis 420 °C unter reinem Sauerstoff innerhalb 1 h, wonach erneut bei einer Ofeneinstelltemperatur von 665 °C 1 h lang unter Stickstoff gesintert wurde.

### Ergebnisse

Längenschwindung: 10,7 %
Schwindung des Stabdurchmessers: 14,65 %
Sinterdichte: 2,36 g/cm³

### Beispiel 5 - Zugstäbe: katalytische/thermische Entbinderung

| Feedstock-Komponente | Anteil (Gew.-%) |
|---|---|
| Aluminiumpulver | 70,1 |
| Magnesiumpulver | 2,2 |
| POM-Binder | 24,0 |
| Tensid* | 3,7 |
| | 100,0 |

| | |
|---|---|
| * Ethoxylierter C₁₃-C₁₅-Oxoalkohol mit 7 EO-Einheiten | |

### Entbinderung und Sintern der Zugstäbe

Zunächst erfolgte eine katalytische Entbinderung analog zu Beispiel 4, jedoch unter Einsatz von 80 g wasserfreier Oxalsäure auf einer Sublimierschale anstelle der HNO₃ bei 140 °C während 24 h. Gewichtsverlust: 23,0 %. Aufgrund der Verwendung von Oxalsäure zeigten sich keine Auswüchse auf der Oberfläche. Anschließend erfolgten thermische Entbinderung und Sintern ebenfalls analog zu Beispiel 4.

### Ergebnisse

Längenschwindung: 14,28 %
Schwindung des Stabdurchmessers: 15,68 %
Sinterdichte: 2,42 g/cm³

### Beispiel 6 - Zugstäbe: katalytische/thermische Entbinderung

| Feedstock-Komponente | Anteil (Gew.-%) |
|---|---|
| Alumix 231-Pulver* | 70,8 |
| POM-Binder* | 25,6 |
| Tensid** | 3,6 |
| | 100,0 |

| | |
|---|---|
| * Im Handel erhältliches Metallpulvergemisch aus Aluminium mit 14 Gew.-% Silicium, 2,5 Gew.-% Kupfer und 0,6 Gew.-% Magnesium (von Ecka) ** Ethoxylierter C₁₃-C₁₅-Oxoalkohol mit 7 EO-Einheiten | |

### Entbinderung und Sintern der Zugstäbe

Zunächst erfolgte eine katalytische Entbinderung analog zu Beispiel 5. Gewichtsverlust: 25,2 %. Anschließend erfolgten thermische Entbinderung und Sintern analog zu Beispiel 4, allerdings bei einer Ofeneinstelltemperatur von 560 °C.

### Ergebnisse

Längenschwindung: 11,2 %
Schwindung des Stabdurchmessers: 13,2 %
Sinterdichte: 2,45 g/cm³

### Beispiel 7 - Zugstäbe: katalytische/thermische Entbinderung

| Feedstock-Komponente | Anteil (Gew.-%) |
|---|---|
| Aluminiumpulver | 68,0 |
| Masteralloy-Pulver* | 4,3 |
| POM-Binder | 24,0 |
| Tensid** | 3,7 |
| | 100,0 |

| | |
|---|---|
| * Vorlegierung aus Aluminium und Magnesium im Verhältnis 50:50 ** Ethoxylierter C₁₃-C₁₅-Oxoalkohol mit 7 EO-Einheiten | |

### Entbinderung und Sintern der Zugstäbe

Zunächst erfolgte eine katalytische Entbinderung analog zu Beispiel 5. Gewichtsverlust: 23,2 %. Anschließend erfolgten thermische Entbinderung und Sintern analog zu Beispiel 4.

### Ergebnisse

Längenschwindung: 12,6 %
Schwindung des Stabdurchmessers: 13,25 %
Sinterdichte: 2,56 g/cm³

### Beispiel 8 - Hohlzylinder: katalytische/thermische Entbinderung

| Feedstock-Komponente | Anteil (Gew.-%) |
|---|---|
| Aluminiumpulver | 68,0 |
| Masteralloy-Pulver* | 4,3 |
| POM-Binder | 24,0 |
| Tensid** | 3,7 |
| | 100,0 |

| | |
|---|---|
| * Vorlegierung aus Aluminium und Magnesium im Verhältnis 50:50 ** Ethoxylierter C₁₃-C₁₅-Oxoalkohol mit 7 EO-Einheiten | |

### Entbinderung und Sintern der Hohlzylinder

Zunächst erfolgte eine katalytische Entbinderung analog zu Beispiel 5. Gewichtsverlust: 23,7 %. Anschließend erfolgten thermische Entbinderung und Sintern analog zu Beispiel 4.

### Ergebnisse

Höhenschwindung: 17,24 %
Schwindung des Durchmessers: 14,48 %
Sinterdichte: 2,59 g/cm³

### Beispiel 9 - Zugstäbe: katalytische/thermische Entbinderung

| Feedstock-Komponente | Anteil (Gew.-%) |
|---|---|
| Aluminiumpulver | 67,1 |
| Masteralloy-Pulver* | 4,3 |
| POM-Binder* | 25,8 |
| Lucryl G55** | 2,8 |
| | 100,0 |

| | |
|---|---|
| * Vorlegierung aus Aluminium und Magnesium im Verhältnis 50:50 ** Im Handel erhältliches Polymethylmethacrylat (PMMA; von BASF) | |

### Entbinderung und Sintern der Zugstäbe

Zunächst erfolgte eine katalytische Entbinderung analog zu Beispiel 5. Gewichtsverlust: 25,7 %. Anschließend erfolgten thermische Entbinderung und Sintern analog zu Beispiel 4.

### Ergebnisse

Längenschwindung: 13,57 %
Schwindung des Stabdurchmessers: 19,55 %
Sinterdichte: 2,59 g/cm³

### Beispiel 10 - Hohlzylinder: katalytische/thermische Entbinderung

| Feedstock-Komponente | Anteil (Gew.-%) |
|---|---|
| Aluminiumpulver | 67,1 |
| Masteralloy-Pulver* | 4,3 |
| POM-Binder | 25,8 |
| Lucryl G55** | 2,8 |
| | 100,0 |

| | |
|---|---|
| * Vorlegierung aus Aluminium und Magnesium im Verhältnis 50:50 ** Im Handel erhältliches Polymethylmethacrylat (PMMA; von BASF) | |

### Entbinderung und Sintern der Hohlzylinder

Zunächst erfolgte eine katalytische Entbinderung analog zu Beispiel 5. Gewichtsverlust: 25,6 %. Anschließend erfolgten thermische Entbinderung und Sintern analog zu Beispiel 4.

### Ergebnisse

Höhenschwindung: 16,52 %
Schwindung des Durchmessers: 14,48 %
Sinterdichte: 2,56 g/cm³

Somit können durch das erfindungsgemäße Verfahren Sinterkörper aus Aluminiumlegierungen mittels Spritzguss bereitgestellt werden, die für den praktischen Einsatz auf vielerlei Gebieten, z.B. auf dem Verkehrssektor, im Bauwesen, im Maschinenbau, in der Verpackungsindustrie, Eisen- und Stahlindustrie, Elektrotechnik, in Haushaltsgeräten usw., beispielsweise zur Wärmeableitung in elektronischen Geräten ("heat sinks") oder als Komponenten von Klimaanlagen, bestens geeignet sind.

## Patentansprüche

1. Verfahren zur Herstellung von Formkörpern auf Basis von Aluminiumlegierungen durch Metallpulverspritzguss, umfassend die folgenden Schritte:
a) Herstellung eines Feedstocks durch Vermischen der in der gewünschten Legierung enthaltenen Metalle in Form von Metallpulvern und/oder einem oder mehreren Metalllegierungspulvern mit einem Binder;
b) Herstellung eines Grünlings durch Spritzgießen des Feedstocks;
c) Herstellung eines Bräunlings durch Entfernen des Binders aus dem Grünling durch katalytisches und/oder Lösungsmittel- und/oder thermisches Entbindern;
d) Sintern des zumindest teilweise entbinderten Bräunlings zum Erhalt des gewünschten Formkörpers;
**dadurch gekennzeichnet, dass** in Schritt c) der Binder vollständig entfernt wird, wobei, gegebenenfalls nach Durchführung eines oder mehrerer vorhergehender Entbinderungsstufen, eine thermische Entbinderung zur Entfernung des Binders oder Restbinders erfolgt, die in einer zumindest 0,5 Vol.-% Sauerstoff enthaltenden Atmosphäre durchgeführt wird, wonach der so erhaltene, vollständig entbinderte Bräunling gesintert wird.

2. Verfahren nach Anspruch 1, **dadurch gekennzeichnet, dass** die Aluminiumlegierung neben Aluminium ein oder mehrere Metalle, ausgewählt aus Magnesium, Kupfer, Silicium und Mangan, enthält.

3. Verfahren nach Anspruch 1 oder 2, **dadurch gekennzeichnet, dass** die Aluminiumlegierung neben Aluminium ein oder mehrere Metalle in einem jeweiligen Anteil von 0,5 bis 25 Gew.-% enthält.

4. Verfahren nach einem der Ansprüche 1 bis 3, **dadurch gekennzeichnet, dass** das oder die Metall(e) als Vorlegierungs- oder Masteralloy-Pulver eingesetzt wird bzw. werden.

5. Verfahren nach einem der vorangegangenen Ansprüche, **dadurch gekennzeichnet, dass** als Binder ein Polyacetal-basierter Binder, z.B. Polyoxymethylen-(POM-) Binder, eingesetzt wird.

6. Verfahren nach Anspruch 5, **dadurch gekennzeichnet, dass** der Binder zu 50 bis 95 % aus Polyacetal besteht.

7. Verfahren nach Anspruch 6, **dadurch gekennzeichnet, dass** der Binder zu 80 bis 90 % aus Polyacetal besteht.

8. Verfahren nach einem der Ansprüche 1 bis 7, **dadurch gekennzeichnet, dass** in Schritt c) ausschließlich thermische Entbinderung in Gegenwart von Sauerstoff, in ein oder mehreren Schritten, durchgeführt wird, bei der der gesamte Binder entfernt wird.

9. Verfahren nach einem der Ansprüche 1 bis 7, **dadurch gekennzeichnet, dass** in Schritt c) eine Lösungsentbinderung zur Entfernung der Hauptmenge des Binders, gefolgt von der thermischen Entbinderung zur Entfernung des Restbinders durchgeführt werden.

10. Verfahren nach einem der Ansprüche 1 bis 7, **dadurch gekennzeichnet, dass** in Schritt c) eine katalytische Entbinderung zur Entfernung der Hauptmenge des Binders, gefolgt von der thermischen Entbinderung zur Entfernung des Restbinders durchgeführt werden.

11. Verfahren nach Anspruch 10, **dadurch gekennzeichnet, dass** die katalytische Entbinderung in Gegenwart zumindest einer Säure, ausgewählt aus Salpetersäure, Oxalsäure, Ameisensäure und Essigsäure, durchgeführt wird.

12. Verfahren nach Anspruch 11, **dadurch gekennzeichnet, dass** als Säure sublimierte Oxalsäure eingesetzt wird.

13. Verfahren nach einem der vorangegangenen Ansprüche, **dadurch gekennzeichnet, dass** die thermische Entbinderung zur Entfernung des Restbinders bei einer Temperatur unterhalb von 500 °C durchgeführt wird.

14. Verfahren nach Anspruch 13, **dadurch gekennzeichnet, dass** die thermische Entbinderung zur Entfernung des Restbinders bei einem bestimmten Temperaturprofil zwischen 100 und 420 °C durchgeführt wird.

15. Verfahren nach Anspruch 13 oder 14, **dadurch gekennzeichnet, dass** während der thermischen Entbinderung zur Entfernung des Restbinders die Heizrate nicht mehr als 5 K/min beträgt.

16. Verfahren nach Anspruch 15, **dadurch gekennzeichnet, dass** die Heizrate nicht mehr als 1 bis 2 K/min beträgt.

17. Verfahren nach einem der vorangegangenen Ansprüche, **dadurch gekennzeichnet, dass** der vollständig entbinderte Bräunling in Schritt d) unter Ausbildung einer flüssigen Phase gesintert wird.

18. Verfahren nach Anspruch 17, **dadurch gekennzeichnet, dass** das Sintern bei einer Temperatur zwischen der Solidus- und der Liquidus-Temperatur der jeweiligen Aluminiumlegierung erfolgt.

19. Verfahren nach einem der vorangegangenen Ansprüche, **dadurch gekennzeichnet, dass** nach der thermischen Entbinderung zur Entfernung des Restbinders die Heizrate auf die Sintertemperatur 4 bis 20 K/min beträgt.

## Claims

1. A method for producing molded articles based on aluminum alloys by metal powder injection molding, comprising the following steps:
a) producing a feedstock by mixing the metals contained in the desired alloy in the form of metal powders and/or one or more metal alloy powders with a binder;
b) producing a green body by injection molding said feedstock;
c) producing a brown body by removing the binder from the green body by catalytic and/or solvent and/or thermal debinding;
d) sintering the at least partially debound brown body to obtain the desired molded article;
**characterized in that**, in step (c), said binder is completely removed, wherein, optionally after having carried out one or more previous debinding steps, thermal debinding is carried out to remove the binder or residual binder, said thermal debinding being carried in an atmosphere containing at least 0.5 % by volume of oxygen, whereafter the thus obtained completely debound brown body is sintered.

2. The method according to claim 1, **characterized in that**, in addition to aluminum, the aluminum alloy contains one or more metals selected from magnesium, copper, silicon, and manganese.

3. The method according to claim 1 or 2, **characterized in that**, in addition to aluminum, the aluminum alloy contains one or more metals at a perecentage of 0.5 to 25 % by weight, respectively.

4. The method according to any one of claims 1 to 3, **characterized in that** the metal(s) is/are used as (a) master alloy powder(s).

5. The method according to any one of the preceding claims, **characterized in that** a polyacetal-based binder, e.g., polyoxymethylene (POM) binder, is used as said binder.

6. The method according to claim 5, **characterized in that** said binder consists of 50 to 95 % of polyacetal.

7. The method according to claim 6, **characterized in that** said binder consists of 80 to 90 % of poylacetal.

8. The method according to any one of claims 1 to 7, **characterized in that**, in step (c), only thermal debinding in the presence of oxygen is conducted in one or more steps in which the binder is completely removed.

9. The method according to any one of claims 1 to 7, **characterized in that**, in step (c), solvent debinding to remove the main part of the binder, followed by said thermal debinding to remove the residual binder are conducted.

10. The method according to any one of claims 1 to 7, **characterized in that**, in step (c), catalytic debinding to remove the main part of the binder, followed by said thermal debinding to remove the residual binder are conducted.

11. The method according to claim 10, **characterized in that** said catalytic debinding is carried out in the presence of at least one acid selected from nitric acid, oxalic acid, formic acid, and acetic acid.

12. The method according to claim 11, **characterized in that** sublimated oxalic acid is used as the acid.

13. The method according to any one of the preceding claims, **characterized in that** said thermal debinding to remove the residual binder is carried out at a temperature below 500 °C.

14. The method according to claim 13, **characterized in that** said thermal debinding to remove the residual binder is carried out applying a specific temperature profile ranging between 100 and 420 °C.

15. The method according to claim 13 or 14, **characterized in that** the heating rate during said thermal debinding process for removing the residual binder does not exceed 5 K/min.

16. The method according to claim 15, **characterized in that** the heating rate does not exceed 1 to 2 K/min.

17. The method according to any one of the preceding claims, **characterized in that**, in step d), the completely debound brown body is sintered while forming a liquid phase.

18. The method according to claim 17, **characterized in that** sintering is carried out at a temperature between the solidus and the liquidus temperatures of the respective aluminum alloy.

19. The method according to any one of the preceding claims, **characterized in that** the heating rate to reach the sintering temperature after said thermal debinding step for removing the residual binder ranges from 4 to 20 K/min.

## Revendications

1. Procédé pour produire des corps moulés à base d'alliages d'aluminium à travers le moulage par injection de poudres métalliques, comprenant les étapes suivantes:
a) production d'une matière première à travers un mélange des métaux présents dans l'alliage souhaité sous forme de poudres métalliques et/ou d'une ou plusieurs poudres d'alliages métalliques avec un liant;
b) production d'un corps vert à travers le moulage par injection de la matière première;
c) production d'un corps marron à travers l'élimination dudit liant du corps vert par déliantage catalytique et/ou par un solvant et/ou thermique;
d) frittage dudit corps marron au moins partiellement délianté pour obtenir le corps de moulage souhaité;
**caractérisé en ce que**, dans l'étape c), ledit liant est entièrement éliminé, un déliantage thermique pour éliminer ledit liant ou le liant résidu étant effectué, éventuellement après avoir exécuté une ou plusieurs étapes précédentes de déliantage, dans une atmosphère comprenant au moins 5 %vol d'oxygène, après quoi ledit corps vert ainsi obtenu et entièrement délianté est fritté.

2. Procédé selon la revendication 1, **caractérisé en ce que** ledit alliage d'aluminium comprend, en plus de l'aluminium, un ou plusieurs métaux, choisis parmi le magnésium, le cuivre, le silicium et le manganèse.

3. Procédé selon une quelconque de la revendication 1 ou 2, **caractérisé en ce que** ledit alliage d'aluminium comprend, en plus de l'aluminium, un ou plusieurs métaux à un taux de 0,5 à 25 %pds chacun.

4. Procédé selon une quelconque des revendications 1 à 3, **caractérisé en ce que** ledit métal/lesdits métaux est/sont utilisé(s) comme poudre(s) de préalliage ou d'alliage mère.

5. Procédé selon une quelconque des revendications précédentes, **caractérisé en ce qu'**un liant à base de polyacétal, par exemple un liant polyoxyméthylène (POM), est utilisé comme liant.

6. Procédé selon la revendication 5, **caractérisé en ce que** ledit liant comprend 50 à 95 % de polyacétal.

7. Procédé selon la revendication 6, **caractérisé en ce que** ledit liant comprend 80 à 90 % de polyacétal.

8. Procédé selon une quelconque des revendications 1 à 7, **caractérisé en ce que** dans l'étape c) est effectué exclusivement un déliantage thermique en présence d'oxygène dans une ou plusieurs étapes, pendant duquel ledit liant est entièrement éliminé.

9. Procédé selon une quelconque des revendications 1 à 7, **caractérisé en ce que** dans l'étape c) sont effectués d'abord un déliantage à l'aide de solvant pour éliminer la grande partie dudit liant et ensuite le déliantage thermique pour éliminer le liant résidu.

10. Procédé selon une quelconque des revendications 1 à 7, **caractérisé en ce que** dans l'étape c) sont effectués d'abord un déliantage catalytique pour éliminer la grande partie dudit liant et ensuite le déliantage thermique pour éliminer le liant résidu.

11. Procédé selon la revendication 10, **caractérisé en ce que** le déliantage catalytique est effectué en présence d'au moins un acide, choisi parmi l'acide nitrique, l'acide oxalique, l'acide formique et l'acide acétique.

12. Procédé selon la revendication 11, **caractérisé en ce que** de l'acide oxalique sublimé est utilisé comme acide.

13. Procédé selon une quelconque des revendications précédentes, **caractérisé en ce que** le déliantage thermique pour éliminer le liant résidu est effectué à une température inférieure à 500°C.

14. Procédé selon la revendication 13, **caractérisé en ce que** le déliantage thermique pour éliminer le liant résidu est effectué selon un profil de température comprise entre 100 et 420°C.

15. Procédé selon une quelconque de la revendication 13 ou 14, **caractérisé en ce que**, pendant le déliantage thermique pour éliminer le liant résidu, le taux de chauffage n'est pas supérieur à 5 K/min.

16. Procédé selon la revendication 15, **caractérisé en ce que** le taux de chauffage n'est pas supérieur à 1 à 2 K/min.

17. Procédé selon une quelconque des revendications précédentes, **caractérisé en ce que** ledit corps marron entièrement délianté est fritté dans l'étape d) sous formation d'une phase liquide.

18. Procédé selon la revendication 15, **caractérisé en ce que** le frittage est effectué à une température comprise entre le solidus et le liquidus de chaque alliage d'aluminium.

19. Procédé selon une quelconque des revendications précédentes, **caractérisé en ce que**, après le déliantage thermique pour éliminer le liant résidu, le taux de chauffage pour atteindre la température de frittage est de 4 à 20 K/min.
